# EUROPÄISCHE PATENTSCHRIFT

(11) **EP 0 906 832 B1**
(45) Veröffentlichungstag und Bekanntmachung des Hinweises auf die Patenterteilung: **05.06.2002**
(21) Anmeldenummer: 98118618.2
(22) Anmeldetag: 01.10.1998
(51) Int. Cl.: B41M 5/00, B44C 1/17, D06Q 1/12

(54) **Bildträgermaterial, das ein organisches Pigment enthält, für thermische Bildübertragung**
Image-carrying material containing organic pigment for thermal image transfer
Matériau imagé contenant un pigment organique pour le transfert d'images par voie thermique

(30) Priorität: 04.10.1997 DE 19743854
(43) Veröffentlichungstag der Anmeldung: 07.04.1999
(73) Patentinhaber: Felix Schoeller jr Foto- und Spezialpapiere GmbH & Co. KG, 49086 Osnabrück (DE)
(72) Erfinder: Gumbiowski, Rainer Dr., 49134 Wallenhorst (DE)
(74) Vertreter: Cohausz & Florack

(56) Entgegenhaltungen:
- US-A- 5 501 902
- PATENT ABSTRACTS OF JAPAN vol. 96, no. 12, 26. Dezember 1996 & JP 08 207450 A (LINTEC CORPORATION), 13. August 1996
- PATENT ABSTRACTS OF JAPAN vol. 13, no. 52 (M-794), 7. Februar 1989 & JP 63 257679 A (CANON INCORPORATED), 25. Oktober 1988

## Beschreibung

Die Erfindung betrifft ein bedruckbares Bildträgermaterial für thermische Bildübertragung auf flächige poröse Oberflächen, insbesondere ein mit Ink-Jet-Tinten bedruckbares thermisches Übertragungspapier.

Es gibt verschiedene Verfahren, individuelle, persönliche Bilder oder Motive auf Textilien zu übertragen. Diese Motive werden mit Hilfe verschiedener Druckverfahren wie thermisches Farbstoffdiffusion-Übertragungsverfahren (D2T2), Tintenstrahl-Aufzeichnungsverfahren (Ink-Jet) oder Tonerverfahren (Elektrofotografie) auf Trenn-oder sogenannte Transferpapiere gedruckt und anschließend durch Wärme- und Druckeinwirkung weiter auf das Textilgut übertragen, wobei die Papierunterlage abgezogen wird.

Eines dieser Verfahren ist in der DE 26 53 654 A1 beschrieben. Hier handelt es sich um die Schaffung langlebiger, auf xerografische Weise erzeugter Bilder auf Tuch. Dazu wird eine silikonbeschichtete Bahn mit einer darauf angeordneten Überzugsschicht, auf der das Bild xerografisch erzeugt werden soll, hergestellt. Nachteilig an diesem Übertragungspapier mit Silikonbeschichtung ist, daß beim Ablösevorgang nach der Bildübertragung Silikonreste auf den Fasern der Textilunterlage haften bleiben.

In der EP 0 479 882 A1 wird ein Verfahren sowie das dazugehörige Übertragungspapier zum Übertragen von Darstellungen auf eine poröse Unterlage beschrieben, wobei das Papier aus einem gestrichenen, eine PE-Schicht enthaltenden Papier besteht. Die zu übertragenden Bilder werden auf das Papier durch Trockenkopieren gedruckt und anschließend durch Wärme- und Druckeinwirkung auf die Textilunterlage übertragen. Nachteilig an diesem Papier ist die unzureichende Farbdensität der auf die Unterlage übertragenen Bilder.

In der US 5 501 902 wird ein bedruckbares Papier vorgestellt, das eine erste Polymerschicht und eine inkjet-bedruckbare zweite Schicht mit filmbildendem Binder, einem feingekörnten thermoplastischen Polymer und einem tintenviskositätsmodifizierenden Mittel enthält. Die mit Hilfe dieses Transferpapiers durch Wärme und Druckeinwirkung auf die Textilunterlage übertragenen Bilder weisen eine hohe Farbdichte und das mit den Bildern übertragene Polymerschichtenlaminat eine sehr gute Haftung zur Textilunterlage auf. Nachteilig an diesem Transferpapier ist die Verwendung des viskositätsmodifizierenden Mittels, das in der Regel ein hydrophiles Mittel wie Polyethylenglykol oder Polyvinylalkohol ist. Dieses Mittel wirkt sich zwar positiv auf das Bindevermögen aus, hat jedoch wegen dessen Wasserlöslichkeit negative Auswirkungen auf die Waschfestigkeit.

Die JP-A-08 207450 betrifft ein durch das Ink-Jet-Verfahren bedruckbares Bildträgermaterial für die thermische Bildübertragung, das in der zu übertragenden Schicht ein teilchenförmiges thermoplastisches Polymer, poröse anorganische Teilchen und ein hydrophiles Bindemittel enthält. Die JP-A-63 257679 beschreibt ein bedruckbares Bildträgermaterial für die Bildübertragung, bei dem auf die bedruckte Schicht ein thermoplastisches Harz aufgetragen wird, nach Wärme- und Druckeinwirkung wird das bedruckte Ink-Jet-Material in Wasser eingetaucht und anschließend das Laminat aus der Tintenempfangsschicht und der Harzschicht abgetrennt und auf einen endgültigen Träger geklebt. Keiner der beiden Offenbarungen sind Angaben zu dem Einsatz eines ausgewählten organischen Polyamids als Pigment zu entnehmen.

Es ist daher Aufgabe der Erfindung, ein Bildträgermaterial zu entwickeln, mit dessen Hilfe xerografisch erzeugte Tonerbilder, insbesondere jedoch durch Ink-Jet-Druckverfahren erzeugte Bilder auf flächige poröse Oberflächen, insbesondere Textilunterlagen, mit hoher Farbdichte übertragen werden können und die darüber hinaus Waschechtheit aufweisen.

Diese Aufgabe wird durch ein bedruckbares Bildträgermaterial für die thermische Bildübertragung auf flächige poröse Oberflächen gelöst, welches einen Träger und eine Bildsempfangsschicht enthält. Die Bildempfangsschicht enthält ein organisches Pigment mit einer spezifischen Oberfläche von 2 bis 10 m²/g, gemessen nach der BET-Mehrpunktmethode gemäß DIN 66131 mit Krypton, und das organische Pigment ist ein Polyamid. Gemäß einer bevorzugten Ausführungsform weist das in der Bildempfangsschicht eingesetzte Pigment eine spezifische Oberfläche von 3 bis 6 m²/g auf. Besonders gute Ergebnisse wurden mit einem feingekörnten Polyamid mit einer mittleren Teilchengröße bis etwa 30 um und einer spezifischen Oberfläche von mehr als 4 m²/g erzielt.

Die Menge des organischen Pigments beträgt 50 bis 90 Gew.%, insbesondere 60 bis 80 Gew.%, bezogen auf die gesamte Schicht.

Das in der Bildempfangsschicht eingesetzte Bindemittel ist vorzugsweise ein filmbildendes Polymer, beispielsweise Acrylat-, Vinylacetat-Homopolymere oder -Copolymere, teilverseifte Polyvinylacetate, Polyolefine, Olefin-Copolymere oder Polyester.

Die Menge des Bindemittels in der Empfangsschicht beträgt 10 bis 50 Gew.%, insbesondere 15 bis 30 Gew.%, bezogen auf die gesamte Schicht.

In einer besonderen Ausgestaltung der Erfindung kann die Empfangsschicht ein kationisches Fixiermittel enthalten, beispielsweise ein quaternäres Polyammoniumsalz aus der Gruppe der Polyvinylbenzyltrimethyl-, Polydiallyldimethyl-, Polymethacryloxyethyldimethylhydroxyethyl-, Polyhydroxypropyldimethylammoniumchloride. Aber auch andere farbstoffixierende Mittel wie kationische Polyamine, kationische Polyacrylamide oder kationische Polyethylenimine können eingesetzt werden. Die Menge des farbstoffixierenden Mittels kann bis 15 Gew. %, insbesondere 5 bis 10 Gew.% betragen.

Die Bildempfangsschicht wird aus einer wäßrigen Beschichtungslösung aufgetragen. Hierzu können alle gebräuchlichen Auftrags- und Dosierverfahren verwendet werden. Das Auftragsgewicht der Bildempfangsschicht kann 5 bis 30 g/m² betragen, insbesondere 10 bis 20 g/m².

Als Trägermaterial kann eine Kunststoffolie oder ein unbeschichtetes oder oberflächenmodifiziertes, beispielsweise gestrichenes oder silikonisiertes Papier eingesetzt werden. Besonders gut geeignet ist ein hochgeleimtes neutrales Basispapier mit einem Flächengewicht von 60 bis 200 g/m². Das Basispapier kann zusätzlich mit einem speziellen Strich in einer Menge bis höchstens 5 g/m², insbesondere 1 bis 3 g/m² oberflächenmodifiziert sein. Dieser Strich kann ein natürliches oder synthetisches Bindemittel wie Stärke, Stärke-Derivate, Gelatine, Carboxycellulose, Methylcellulose, Polyvinylalkohol, Polyacrylamide und ein Salz höherer Fettsäuren oder Silikonverbindungen enthalten. Das als Trägermaterial eingesetzte Papier weist auf der zu beschichtenden Seite (Vorderseite) eine Oberflächenglätte von 20 bis 500 Bekk · s, insbesondere 100 bis 300 Bekk · s auf.

In einer weiteren Ausgestaltung der Erfindung ist zwischen dem Träger und der Bildempfangsschicht eine thermoplastische Schicht angeordnet, die vorzugsweise ein Ethylen-Copolymer,ein Ethylen-Copolymergemisch oder ein Ionomerharz oder aber ein Gemisch dieser Polymere bzw. Copolymere enthält.

Das Ethylen-Copolymer enthält insbesondere 10 bis 35 Mol% eines weiteren Monomers. Das Ethylen-Copolymer kann insbesondere ein Ethylen/Vinylacetat- oder ein Ethylen/(Meth)acrylsäure- oder ein Ethylen/(Meth)-acrylsäurealkylester-Copolymer sein.

Die thermoplastische Schicht wird auf das Trägermaterial mit Hilfe einer Extrusionsbeschichtungsanlage aufgetragen. Das Auftragsgewicht der Schicht kann 5 bis 50 g/m², insbesondere 10 bis 30 g/m² betragen.

Die Oberfläche des erfindungsgemäßen Bildträgermaterials läßt sich mit Hilfe verschiedener Druckverfahren, insbesondere jedoch mit Hilfe von Ink-Jet-Druckverfahren, mit jedem beliebigen Motiv bedrucken, das anschließend auf alle synthetische oder natürliche Gewebe, aber auch auf andere flächige Gegenstände übertragen werden kann. Hierzu wird das mit einem Motiv bedruckte Bildträgermaterial mit einer flächigen Unterlage in Kontakt gebracht. Die Übertragung findet durch Wärme (130-200°C) und Druckeinwirkung (0,13 x 10⁴ bis 50,0 x 10⁴ N/m²) statt. Danach wird das Trägermaterial von der Unterlage abgezogen.

Die Erfindung soll mit Hilfe nachfolgender Beispiele näher erläutert werden.

### Beispiel 1

Die Vorderseite eines neutral geleimten Basispapiers mit einem Flächengewicht von 80 g/m² und mit einem Strich aus Stärke und 10 Gew.% Chromstearat in einer Auftragsmenge von 3 g/m² versehen, wurde nach einer Corona-Vorbehandlung mit einem Ethylen-Copolymer mit 24 Mol% Vinylacetat in einer Menge von 30 g/m² extrusionsbeschichtet und anschließend mit wäßrigen Dispersionen zur Erzeugung von Empfangsschichten beschichtet, deren Zusammensetzungen im getrockneten Zustand in der nachfolgenden Tabelle angegeben sind.

| Bestandteile | Anteile, Gew.% | | | | |
|---|---|---|---|---|---|
| | a | b | c | d | e |
| Urethanacrylat/Vinylacetat-Copolymer | 10 | 30 | - | 40 | - |
| Acryllatex | - | - | 25 | - | 30 |
| Polyhexamethylendodecanamid mit BET=4,61 m²/g | 85 | 65 | 70 | 50 | - |
| Poly(ε-laurinlactam) mit BET=ca.4,2 m²/g | - | - | - | - | 60 |
| Polydiallyldimethylammoniumchlorid | 5 | 5 | 5 | 10 | 10 |
| Auftragsgewicht, g/m² | 10 | 10 | 10 | 20 | 10 |

Auf den erfindungsgemäßen Papieren wurde mit Hilfe des Ink-Jet-Druckers Canon 620 ein Testbild in den Grundfarben gelb, cyan, magenta und schwarz angefertigt.

Das bedruckte Papier wurde anschließend mit einer Textilunterlage (Gewebe aus 100 % Baumwolle) in einer Presse in Kontakt gebracht, in der durch Wärme (180°C) und Druck (34,5 x 10⁴ N/m²) die Übertragung des Bildes auf die Unterlage erfolgte. Nach der Übertragung wurde der Papierträger abgezogen.

In einem weiteren Schritt wurde die bedruckte Textilunterlage bei 30°C mit herkömmlichen Waschmitteln gewaschen und begutachtet.

### Vergleichsbeispiele

Ein Basispapier mit einem Flächengewicht von 80 g/m² wurde im ersten Schritt mit einem Ethylen/Vinylacetat-Copolymer extrusionsbeschichtet und dann im zweiten Schritt mit wäßrigen Beschichtungsmassen beschichtet, deren Zusammensetzungen im getrockneten Zustand in der nachfolgenden Tabelle angegeben sind.

| Bestandteile | Anteile, Gew.% | |
|---|---|---|
| | V1 | V2 |
| Urethanacrylat/Vinylacetat-Copolymer | 20 | - |
| Polyacrylat (Rhoplex®) | - | 20 |
| Polyamid mit BET-Oberfläche =4,6 m²/g | - | - |
| Vestamelt® (Polyamid) mit BET-Oberfläche=0.246 m²/g | 75 | - |
| hochmolekulares Polyethylen mit BET-Oberfläche=ca.0.20 m²/g | | 75 |
| Amid/Epichlorhydrin-Copolymer | 5 | 5 |
| viskositätsmodifizierendes Mittel Polyvinylalkohol | - | - |
| Auftragsgewicht, g/m2 | 10 | 30 |

### Prüfergebnisse

Die gemäß den Beispielen hergestellten Papiere wurden mit Hilfe eines Ink-Jet-Druckers Canon 620 mit einem Testbild versehen und hinsichtlich des "bleed"-Verhaltens untersucht. Unter "bleed" ist das Ineinanderlaufen der Tinten an den Rändern von zusammenliegenden Farbflächen zu verstehen, das visuell mit den Noten 1 bis 10 (sehr gut bis sehr schlecht) beurteilt wird.

Anschließend wurden die Papiere mit einer Textilunterlage in Kontakt gebracht und das Bild durch Wärme- und Druckeinwirkung vom Papier auf die Textilunterlage übertragen.

Im weiteren Schritt wurde an der bedruckten Textilunterlage die Farbdensität gemessen. Die Densitätsmessungen erfolgten vor und nach einem Waschvorgang mit herkömmlichen Waschmitteln bei 30°C. Die Messungen wurden mit dem Gretag Densitometer Typ 186 D für die Grundfarben Gelb, Cyan, Magenta und Schwarz durchgeführt. Aus den Densitätswerten für die einzelnen Farben wurde eine mittlere Farbdensität errechnet.

| Beispiel | Bleed Note | Farbdensität | |
|---|---|---|---|
| | | vor Waschvorgang | nach Waschvorgang |
| 1a | 1 | 1,80 | 1,17 |
| 1b | 2 | 1,75 | 1,23 |
| 1c | 2 | 1,77 | 1,24 |
| 1d | 2 | 1,70 | 1,22 |
| 1e | 2 | 1,74 | 1,25 |
| V1 | 3 | 1,65 | 1,00 |
| V2 | 4 | 1,65 | 0,95 |

Die in der Tabelle gezeigten Beurteilungen des Bleed zeigen für die erfindungsgemäßen Proben eine deutliche Verbesserung gegenüber denjenigen Proben, die auf Unterlagen mit organischem Pigment einer spezifischen Oberfläche BET < 1 m²/g hergestellt wurden. Nach Übertragen der Bilder auf eine Stoffunterlage und Ermittlung der Farbdensität zeigen die mit Hilfe der erfindungsgemäßen Bildträgermaterialien hergestellten Bilder auf Textilträger höhere Fabdensitäten und nach einem Waschvorgang einen geringeren Verlust an Farbdensität. Farbdensitätsverlust von mehr als 35% nach einem Waschvorgang sind nicht akzeptabel.

## Patentansprüche

1. Bedruckbares Bildträgermaterial für thermische Bildübertragung auf flächige poröse Oberflächen, enthaltend einen Träger und eine Bildempfangsschicht, **dadurch gekennzeichnet, daß** die Bildempfangsschicht ein organisches Pigment mit einer spezifischen Oberfläche von 2 bis 10 m²/g, gemessen nach der BET-Mehrpunktmethode gemäß DIN 66131 mit Krypton, enthält und das organische Pigment ein Polyamid ist.

2. Bildträgermaterial nach Anspruch 1, **dadurch gekennzeichnet, daß** die spezifische Oberfläche Pigments 3 bis 6 m²/g beträgt.

3. Bildträgermaterial nach Anspruch 1 oder 2, **dadurch gekennzeichnet, daß** die Menge des organischen Pigments 50 bis 90 Gew.% beträgt, bezogen auf das Gewicht der gesamten Schicht.

4. Bildträgermaterial nach Anspruch 1 bis 3, **dadurch gekennzeichnet, daß** die Bildempfangsschicht einen filmbildenden Binder enthält.

5. Bildträgermaterial nach Anspruch 1 bis 4, **dadurch gekennzeichnet, daß** die Bildempfangsschicht ein kationisches Fixiermittel enthält.

6. Bildträgermaterial nach Anspruch 1 bis 5, **dadurch gekennzeichnet, daß** der Träger eine Kunststoffolie, ein unbeschichtetes oder oberflächenmodifiziertes Papier ist

7. Bildträgermaterial nach Anspruch 6, **dadurch gekennzeichnet, daß** der Träger ein mit einem Strich aus einem Bindemittel und einem Fettsäuresalz oder einer Silikonverbindung modifiziertes Papier ist.

8. Bildträgermaterial nach Anspruch 1 bis 7, **dadurch gekennzeichnet, daß** zwischen dem Träger und der Empfangsschicht eine thermoplastische Schicht angeordnet ist.

9. Bildträgermaterial nach Anspruch 8, **dadurch gekennzeichnet, daß** die thermoplastische Schicht ein Ethylen-Copolymer oder Ethylen-Copolymergemisch enthält.

## Claims

1. An image support material for thermal image transfer onto flat, porous surfaces comprising a support and an image-receiving layer, **characterized in that** the image-receiving layer contains an organic pigment with a specific surface area of 2 to 10 m²/g, determined by the BET multipoint method according to DIN 66131 with krypton and wherein the organic pigment is a polyamide.

2. An image support material according to claim 1, **characterized in that** the specific surface area of the pigment is 3 to 6 m²/g.

3. An image support material according to claim 1 or 2, **characterized in that** the amount of organic pigment is 50 to 90 weight percent based on the dry weight of the image-receiving layer.

4. An image support material according to claims 1 to 3, **characterized in that** the image-receiving layer contains a film-forming binder.

5. An image support material according to claims 1 to 4, **characterized in that** the image-receiving layer contains a cationic dye fixing agent.

6. An image support material according to claims 1 to 5, **characterized in that** the support is a plastic film, an uncoated or surface-modified paper.

7. An image support material according to claims 1 to 6, **characterized in that** the support is a paper modified with a coating consisting of a binder and a fatty acid salt or a silicon compound.

8. An image support material according to claims 1 to 7 comprising a thermoplastic layer between the support and the receiving layer.

9. An image support material according to claim 8, **characterized in that** the thermoplastic layer contains an ethylene copolymer or ethylene copolymer mixture.

## Revendications

1. Matériau support d'image imprimable pour le transfert thermique d'images sur des surfaces planes poreuses, contenant un support et une couche réceptrice d'image, **caractérisé en ce que** la couche réceptrice d'image contient un pigment organique ayant une surface spécifique allant de 2 à 10 m²/g, mesurée par le procédé BET multipoint suivant DIN 66131 avec du krypton, et **en ce que** le pigment organique est un polyamide.

2. Matériau support d'image suivant la revendication 1, **caractérisé en ce que** la surface spécifique du pigment se situe dans l'intervalle allant de 3 à 6 m²/g.

3. Matériau support d'image suivant la revendication 1 ou 2, **caractérisé en ce que** la quantité de pigment organique se situe dans l'intervalle allant de 50 à 90% en poids, sur base du poids de toute la couche.

4. Matériau support d'image suivant les revendications 1 à 3, **caractérisé en ce que** la couche réceptrice d'image contient un liant filmogène.

5. Matériau support d'image suivant les revendications 1 à 4, **caractérisé en ce que** la couche réceptrice d'image contient agent cationique de fixation.

6. Matériau support d'image suivant les revendications 1 à 5, **caractérisé en ce que** le support est un feuille plastique, un papier brut ou modifié en surface.

7. Matériau support d'image suivant la revendication 6, **caractérisé en ce que** le support est un papier modifié avec un repère en un liant et un sel d'acide gras ou un composé silicone.

8. Matériau support d'image suivant les revendications 1 à 7, **caractérisé en ce qu'**entre le support et la couche réceptrice, est disposée une couche thermoplastique.

9. Matériau support d'image suivant la revendication 8, **caractérisé en ce que** la couche thermoplastique contient un copolymère d'éthylène ou un mélange de copolymères d'éthylène.
